# FASCICULE DE BREVET EUROPEEN

(11) **EP 0 412 889 B1**
(45) Date de publication et mention de la délivrance du brevet: **29.12.1993**
(21) Numéro de dépôt: 90402240.7
(22) Date de dépôt: 03.08.1990
(51) Int. Cl.: E04D 11/02

(54) **Matériau d'étanchéité acrylique préfabriqué et son application en étanchéité de couvertures et de sous-couvertures**
Vorgefertigtes Acryl-Dichtungsmaterial und seine Verwendung für die Dach- und Unterdacheindeckungen
Prefabricated watertight acrylic material and its use in roof and sub-roof coverings

(30) Priorité: 07.08.1989 FR 8910599
(43) Date de publication de la demande: 13.02.1991
(73) Titulaire: SIPLAST S.A., F-75014 Paris (FR)
(72) Inventeur: Maillet, Jean-Claude, F-95210 Saint Gratien (FR); Remoulif, Alain, F-41100 Vendome (FR)
(74) Mandataire: Armengaud Ainé, Alain

(56) Documents cités:
- DE-A- 1 619 296
- FR-A- 2 152 207
- US-A- 3 455 076
- US-A- 4 183 777
- US-A- 4 248 926

## Description

L'invention se rapporte à un matériau d'étanchéité acrylique préfabriqué en feuille multicouche et concerne encore l'application de ce matériau à la réalisation de l'étanchéité de couvertures et de sous-couvertures.

On a déjà proposé divers matériaux d'étanchéité préfabriqués en feuille multicouche pour la réalisation de l'étanchéité de couvertures de bâtiments et notamment de toitures-terrasses. Ainsi, le brevet FR-A-1.483.973 décrit un élément de couverture étanche, qui consiste en une feuille constituée d'une membrane plastique ou élastique d'étanchéité contre-collée sur une feuille souple de mousse alvéolaire à cellules ouvertes, ledit élément étant posé par collage côté mousse, au moyen d'une colle appropriée, sur le support dont on veut réaliser l'étanchéité. Le brevet FR-A-2.362.981 concerne, entre autres, un matériau d'étanchéité acrylique formé d'une couche d'un matériau textile revêtue, sur une seule de ses faces, d'une couche imperméable en une matière polymérique acrylique, ledit matériau d'étanchéité étant posé par collage côté textile, au moyen d'un adhésif approprié, sur le support devant recevoir l'étanchéité, de telle sorte qu'une partie centrale de la couche textile ne soit imprégnée ni par l'adhésif utilisé pour le collage, ni par la matière polymérique acrylique de la couche imperméable.

Le brevet US-A-3 455 076 décrit également un matériau de ce genre comportant une couche textile, une couche de mousse en matière synthétique et une couche de liant, ces couches étant liées les unes aux autres de telle sorte que la couche de mousse soit toujours en contact avec la couche textile.

On connaît enfin (FR-A-2.467.934 et FR-A-2.517.726) un matériau de sous-toitures résistant aux chocs, étanche à l'eau et perméable à l'air et à la vapeur, pour toitures en éléments discrets tels que tuiles ou ardoises se recouvrant les uns les autres, ledit matériau étant constitué d'une nappe non tissée de fibres en une matière polymère telle que polypropylène, polyéthylène, polyester, polymère vinylique, enduite à chaud, sur une face (FR-A-2.467.934) ou sur ses deux faces (FR-A-2.517.726), d'une pellicule de bitume fillerisé en quantité juste suffisante pour présenter au refroidissement une structure microtrouée ou microcraquelée, s'opposant au passage de liquide par capillarité, mais permettant le passage d'air ou de vapeur.

Malgré leurs performances intéressantes, les matériaux d'étanchéité préfabriqués en feuille multicouche proposés soit pour la réalisation de l'étanchéité de couvertures de bâtiments ou encore comme matériaux de sous-couvertures ou sous-toitures présentent encore certaines insuffisances. En particulier, le matériau décrit dans le brevet FR-A-1.483.973 présente une résistance faible au poinçonnement statique, déterminé selon la norme NF P 84352, et de plus les cellules ouvertes de la mousse constituent un défaut grave en cas de fuite (effet d'éponge et accumulation de quantités d'eau importantes). Pour le matériau bitumineux de sous-toitures des brevets FR-A-2.467.934 et FR-A-2.517.726, la sensibilité bien connue du bitume aux ultra-violets impose une mise en oeuvre de la couverture sans délai, le produit perdant également une partie de sa souplesse en période froide.

L'invention propose un matériau d'étanchéité acrylique préfabriqué se présentant sous la forme d'une feuille multicouche, qui est utilisable pour réaliser l'étanchéité de couvertures de bâtiments ou encore comme matériau de sous-couvertures ou sous-toitures et qui dans chacune desdites applications permet de remédier aux insuffisances des matériaux en feuilles utilisés jusque là.

Selon l'invention,le matériau d'étanchéité acrylique préfabriqué en feuille multicouche considéré, comportant une couche d'un support textile, une couche d'une mousse en une matière polymérique acrylique et une couche d'un liant en un matériau polymère acrylique, chaque couche étant liée à l'une au moins des deux autres couches de telle sorte que la couche de mousse soit toujours en contact avec la couche de support textile, et dans lequel :
- les épaisseurs des différentes couches de la feuille multicouche correspondent à des masses surfaciques desdites couches allant de 30 à 300 g/m² pour la couche de support textile, de 10 à 100 g/m² pour la couche de mousse et de 50 à 2000 g/m² pour la couche de liant,
- la couche de support textile consiste en une nappe tissée ou, de préférence, non-tissée de fibres organiques naturelles ou synthétiques, par exemple fibres en un matériau polymère tel que polypropylène, polyéthylène, polyamide et notamment polyamide aromatique, polyester, polymère vinylique, ou de fibres inorganiques, par exemple fibres de verre,
- la matière polymérique utilisée pour constituer la couche de mousse et le matériau polymère de la couche de liant sont chacun à base d'au moins un polymère choisi parmi les homopolymères d'esters acryliques, les copolymères d'esters acryliques entre eux et les copolymères d'un ou plusieurs esters acryliques avec une quantité minoritaire d'un ou plusieurs monomères insaturés éthyléniquement tels que les acides carboxyliques insaturés éthyléniquement et leurs anhydrides, notamment acide acrylique, acide méthacrylique, anhydride maléique, les monomères réticulants, notamment acrylamide et méthylolacrylamide, et les monomères vinylaromatiques tels que styrène,
- et les esters acryliques entrant dans la composition des homopolymères et copolymères sont choisis parmi les acrylates et méthacrylates d'alcoyle, dont le radical alcoyle est en C₁ à C₁₈ et de préférence en C₂ à C₈ et peut porter, éventuellement, un groupement fonctionnel, notamment un groupement hydroxyle ou amino,
- la couche de mousse étant intercalée entre la couche de support textile et la couche de liant,

se caractérise en ce que la couche de mousse présente un gradient cellulaire depuis la couche de support textile jusqu'à la couche de liant, c'est-à-dire possède un nombre de cellules qui décroit, à partir de la couche de support textile, au fur et à mesure que l'on se rapproche de la couche de liant pour arriver, au contact de ladite couche de liant, à une surface continue et fermée.

Le matériau polymère à partir duquel est formée la couche de liant est à base d'au moins un polymère acrylique choisi parmi les homopolymères et copolymères définis plus haut comme susceptibles de constituer la couche de mousse.

Outre sa composante polymère, chacune des couches de mousse et de liant peut encore renfermer des additifs divers, par exemple charges comme le kaolin et le carbonate de calcium, pigments, colorants, ingnifugeants, mouillants, fongicides, algicides, lesdits additifs étant associés à la composante polymère de la couche concernée en quantités correspondant à celles préconisées habituellement pour leur utilisation.

Avantageusement, la couche de liant de la feuille multicouche constituant le matériau d'étanchéité renferme quelques pour cents, par exemple 2 à 5 %, en poids d'une charge granulaire, notamment microbilles de verre, silicate, carbonate de calcium, dont la taille des grains est d'environ 150 µm à 600 µm,ce qui permet de conférer une micro-rugosité de surface à la couche de liant.

Le matériau d'étanchéité en feuille multicouche obtenu selon l'invention est de préférence utilisable pour réaliser l'étanchéité de couvertures, notamment toitures-terrasses, un tel matériau présentant une étanchéité totale à l'eau, une bonne tenue aux ultra-violets, une excellente tenue à haute température (en particulier, aucun fluage jusqu'à environ 120-130° C) et une bonne souplesse à très basse température (pas de cassure par pliage sur un mandrin d'un diamètre de 10 mm à -35° C.). La pose dudit matériau d'étanchéité sur le support destiné à le recevoir est effectuée par collage, côté textile du matériau en regard du support, au moyen de toute colle appropriée, par exemple colle acrylique en dispersion aqueuse ou sous la forme d'une solution dans un solvant, avec recouvrement du bord libre d'une feuille venant d'être posée par environ 10 cm de la feuille adjacente en cours de pose. Ce matériau est résistant à la chute d'objets ou de personnes et peut comporter, si désiré, une surface anti-glisse.

Pour améliorer la solidarisation des feuilles d'étanchéité adjacentes lors de la pose susmentionnée, une zone marginale de la couche de support textile s'étendant le long d'un bord longitudinal de la feuille d'étanchéité peut être remplacée par une couche, d'épaisseur substantiellement égale, d'un adhésif activable thermiquement, par exemple adhésif thermofusible (en anglais "hot melt"), la largeur de ladite zone allant par exemple de 5 à 10 cm. Lors de la réalisation de l'étanchéité de couverture, le raccord entre deux feuilles d'étanchéité adjacentes est alors réalisé en recouvrant le bord longitudinal libre de la feuille d'étanchéité venant d'être posée par la zone d'adhésif activable thermiquement de la couche de support textile de la feuille d'étanchéité en cours de pose, après avoir activé, par chauffage, l'adhésif de ladite zone.

Les feuilles d'étanchéité constituant le matériau de sous-toiture ou sous-couvertures sont placées entre le support des tuiles ou ardoises et la charpente, côté couche de liant en regard des tuiles ou ardoises, de telle sorte que leurs bords longitudinaux soient sensiblement orientés suivant la ligne de plus grande pente de la toiture et que le bord longitudinal libre de la feuille venant d'être posée soit recouvert par environ 10 à 20 cm de la couche de support textile ou de la couche de mousse, selon le cas, de la feuille adjacente en cours de pose.

Le matériau d'étanchéité en feuille multicouche selon l'invention peut être fabriqué par toute méthode permettant de produire une feuille présentant la structure tricouche caractéristique de l'invention. Avantageusement, la feuille selon l'invention est produite par une technique d'enduction mise en oeuvre de manière conventionnelle et comportant une enduction de support textile choisi au moyen d'un précurseur de la couche de mousse, ledit précurseur consistant en une opération de séchage de la couche de mousse, puis une enduction, suivant le cas, de la surface libre de la couche de mousse séchée ou de la surface libre de la couche du support textile au moyen d'un précurseur de la couche de liant, ledit précurseur étant formé d'une composition acrylique en dispersion aqueuse, et enfin un séchage de la couche de liant.

La formation de la zone marginale d'adhésif activable thermiquement le long d'un bord longitudinal de la couche du support textile de la feuille d'étanchéité peut être réalisée par abrasion de la couche de textile et extrusion de l'adhésif sur l'emplacement ainsi formé par abrasion du textile.

La composition acrylique moussante en dispersion aqueuse, qui forme le précurseur de la couche de mousse, est préparée, de manière conventionnelle, en réalisant tout d'abord une dispersion aqueuse des ingrédients, à savoir matière polymérique acrylique et additifs divers, choisis pour constituer la composition, puis en soumettant ladite dispersion à une agitation mécanique suffisante pour amener la dispersion sous la forme d'une mousse.

De même la dispersion aqueuse de liant acrylique, qui forme le précurseur de la couche de liant, est réalisée par les techniques conventionnelles de dispersion, dans une phase aqueuse, des ingrédients, à savoir matériau polymère acrylique et additifs divers, choisis pour constituer le liant acrylique.

Les diverses opérations, à savoir dispersion, enduction, séchage, abrasion de la couche textile, extrusion de l'adhésif activable thermiquement, que l'on rencontre dans la fabrication de la feuille d'étanchéité, peuvent être réalisées en faisant appel aux divers dispositifs connus à cet effet.

L'invention est illustrée par les exemples suivants donnés à titre non limitatif.

### Exemple 1 :

En opérant par enduction, on a fabriqué deux séries A et B de feuilles d'étanchéité selon l'invention utilisables comme matériau de sous-toitures.

### Série A :

Les feuilles d'étanchéité de cette série étaient constituées d'une nappe non-tissée de fibres de polypropylène de masse surfacique égale à 110 g/m² enduite sur une face d'une couche d'une mousse acrylique à base d'un terpolymère d'acrylate d'éthyle, d'acide acrylique et de N-méthylolacrylamide, ladite couche de mousse ayant une masse surfacique de 50 g/m², et enduite sur son autre face d'une couche d'un liant acrylique à base d'un copolymère d'acrylate d'éthyle et de méthacrylate de méthyle et chargé, selon le cas, de 2 à 5 %, en poids du liant, de microsphères de verre ou de silicate ayant un diamètre d'environ 300 µm, ladite couche de liant ayant une masse surfacique de 300 g/m².

### Série B :

Les feuilles d'étanchéité de cette série étaient constituées d'une nappe en un non-tissé de fibres de polyester ayant une masse surfacique de 130 g/m² enduite sur une face d'une mousse acrylique à base du terpolymère utilisé pour préparer les feuilles de la série A, ladite couche de mousse ayant une masse surfacique de 20 g/m² et étant enduite à son tour d'une couche d'un liant acrylique à base d'un copolymère d'acrylate d'éthyle et de méthacrylate de méthyle et chargé, selon le cas, de 2 à 5 %, en poids du liant, de grains de carbonate de calcium ayant une granulométrie allant de 200 à 500 µm, ladite couche de liant ayant une masse surfacique de 300 g/m².

Les feuilles d'étanchéité ainsi produites sont totalement étanches à l'eau sous une pression de 1500 Pa et présentent une perméance à la vapeur d'eau, selon NF T 30-018, d'environ 100 à 110 g par m² et par 24 heures. Elles possèdent en outre une bonne tenue aux UV et une bonne résistance au feu et offrent également une surface antiglisse (surface libre de la couche de liant) satisfaisante.

### Exemple 2 ;

En opérant par enduction, on a fabriqué deux séries C et D de feuilles d'étanchéité selon l'invention utilisables pour la réalisation de l'étanchéité de couvertures (toitures-terrasses).

### Série C :

Less feuilles d'étanchéité de cette série étaient constituées d'une nappe en un non-tissé de fibres de polyester ayant une masse surfacique de 150 g/m² enduite sur une -face d'une couche acrylique à base du terpolymère utilisé dans l'exemple 1, ladite couche de mousse ayant une masse surfacique de 50 g/m² et étant enduite à son tour d'une couche d'un liant acrylique à base d'un copolymère d'acrylate de butyle et de méthacrylate de méthyle en mélange avec un copolymère d'acrylate de butyle et de styrène à 20 % en poids de styrène et chargé, selon le cas, de 2 à 5 %, en poids du liant, de microsphères de verre ou de silicate ayant un diamètre d'environ 300 µm, ladite couche de liant ayant une masse surfacique de 1700 g/m².

### Série D:

Les feuilles d'étanchéité de cette série étaient constituées d'une nappe en un non-tissé de fibres de polypropylène ayant une masse surfacique de 136 g/m² enduite sur une face d'une couche d'une mousse acrylique à base du terpolymère utilisé dans l'exemple 1, ladite couche de mousse ayant une masse surfacique de 20 g/m² et étant enduite à son tour d'une couche de liant acrylique thermoréticulé à base d'un terpolymère d'acrylate de butyle, de méthacrylate de méthyle et de N-méthylolacrylamide, ladite couche de liant ayant une masse surfacique de 1700 g/m². Chaque feuille comportait également une enduction d'un adhésif thermofusible sur une zone marginale de 5 à 10 cm formée, par abrasion de la couche de non-tissé, le long d'un bord longitudinal de la feuille, cette zone pourvue d'adhésif thermofusible étant destinée à faciliter la jonction des feuilles d'étanchéité adjacentes (jonction lé à lé).

Les feuilles d'étanchéité de couvertures des séries C et D sont totalement étanches à l'eau sous une pression de 0,6 MPa. Elles possèdent en outre une excellente tenue aux UV, une bonne tenue au fluage (température de fluage supérieure à 120° C) et une bonne souplesse à basse température (pas de cassure par pliage sur un mandrin d'un diamètre de 10 mm à -35° C). En outre, les feuilles de la série C, qui renferment une charge granulaire en surface de la couche de liant, offrent également une surface anti-glisse satisfaisante.

Bien entendu, l'invention ne se limite pas aux réalisations décrites, mais elle en englobe au contraire les diverses variantes que peut définir le spécialiste en restant dans le cadre de l'invention telle que circonscrite par les revendications.

## Revendications

1. Matériau d'étanchéité acrylique préfabriqué en feuille multicouche, comportant une couche d'un support textile, une couche d'une mousse en une matière polymérique acrylique et une couche d'un liant en un matériau polymère acrylique, chaque couche étant liée à l'une au moins des deux autres couches de telle sorte que la couche de mousse soit toujours en contact avec la couche de support textile, dans lequel :
- les épaisseurs des différentes couches de la feuille multicouche correspondent à des masses surfaciques desdites couches allant de 30 à 300 g/m² pour la couche de support textile, de 10 à 100 g/m² pour la couche de mousse et de 50 à 2000 g/m² pour la couche de liant,
- la couche de support textile consiste en une nappe tissée ou, de préférence, non-tissée de fibres organiques naturelles ou synthétiques, par exemple fibres en un matériau polymère tel que polypropylène, polyéthylène, polyamide et notamment polyamide aromatique, polyester, polymère vinylique, ou de fibres inorganiques, par exemple fibres de verre,
- la matière polymérique utilisée pour constituer la couche de mousse et le matériau polymère de la couche de liant sont chacun à base d'au moins un polymère choisi parmi les homopolymères d'esters acryliques, les copolymères d'esters acryliques entre eux et les copolymères d'un ou plusieurs esters acryliques avec une quantité minoritaire d'un ou plusieurs monomères insaturés éthyléniquement tels que les acides carboxyliques insaturés éthyléniquement et leurs anhydrides, notamment acide acrylique, acide méthacrylique, anhydride maléique, les monomères réticulants, notamment acrylamide et méthylolacrylamide, et les monomères vinylaromatiques tels que styrène,
- et les esters acryliques entrant dans la composition des homopolymères et copolymères sont choisis parmi les acrylates et méthacrylates d'alcoyle, dont le radical alcoyle est en C₁ à C₁₈ et de préférence en C₂ à C₈ et peut porter, éventuellement, un groupement fonctionnel, notamment un groupement hydroxyle ou amino,
- la couche de mousse étant intercalée entre la couche de support textile et la couche de liant,
caractérisé en ce que la couche de mousse présente un gradient cellulaire depuis la couche de support textile jusqu'à la couche de liant, c'est-à-dire possède un nombre de cellules qui décroit, à partir de la couche de support textile, au fur et à mesure que l'on se rapproche de la couche de liant pour arriver, au contact de ladite couche de liant, à une surface continue et fermée.

2. Matériau selon la revendication 1, caractérisé en ce qu'en plus de sa composante polymère, chacune des couches de mousse et de liant renferme des additifs, notamment charges, pigments, colorants, mouillants, fongicides, algicides et ignifugeants.

3. Matériau selon l'une des revendications 1 ou 2, caractérisé en ce que la couche de liant de la feuille multicouche renferme quelques pour cents, notamment 2 à 5 %, en poids d'une charge granulaire, par exemple microbilles de verre ou de silicate, carbonate de calcium, dont la taille des grains est d'environ 150 µm à 600 µm, pour conférer une microrugosité de surface à la couche de liant.

4. Matériau selon l'une quelconque des revendications 1 à 3, caractérisé en ce qu'une zone marginale de la couche de support textile s'étendant le long d'un bord longitudinal de la feuille multicouche est remplacée par une couche, d'épaisseur substantiellement égale, d'un adhésif activable thermiquement.

5. Application du matériau selon l'une quelconque des revendications 1 à 4 en étanchéité de couvertures ou de sous-couvertures.

6. Application selon la revendication 5, dans laquelle on réalise une étanchéité de couvertures en utilisant le matériau selon l'une des revendications 1 à 4.

## Patentansprüche

1. Vorgefertigtes Acryl-Dichtungsmaterial in Form einer mehrschichtigen Folie mit einer textilen Trägerschicht, einer Schaumstoffschicht aus einem Acrylpolymer-Material und einer Bindemittelschicht aus einem Acrylpolymer-Material, wobei jede Schicht mit mindestens einer der beiden Schichten so verbunden ist, daß die Schaumstoffschicht stets mit der textilen Trägerschicht in Berührung ist, wobei
- die Dicken der verschiedenen Schichten der mehrschichtigen Folie den Flächengewichten der Schichten entsprechen, welche von 30 bis 300 g/m² für die textile Trägerschicht, von 10 bis 100 g/m² für die Schaumstoffschicht und von 50 bis 2000 g/m² für die Bindemittelschicht betragen können,
- die textile Trägerschicht aus einem gewebten oder vorzugsweise ungewebtem Vlies von natürlichen oder synthetischen organischen Fasern, beispielsweise Fasern aus einem Polymermaterial, wie Polypropylen, Polyethylen, Polyamid und insbesondere aromatischem Polyamid, Polyester, Vinylpolymer, oder anorganischen Fasern, beispielsweise Glasfasern besteht,
- das zur Bildung der Schaumstoffschicht verwendete Polymermaterial und das Polymermaterial der Bindemittelschicht jedes als Grundlage mindestens ein Polymer haben, das ausgewählt ist aus den Homopolymeren von Acrylestern, den Copolymeren von Acrylestern untereinander und den Copolymeren eines oder mehrerer Acrylester mit einer kleineren Menge von einem oder mehreren ethylenisch ungesättigten Monomeren, wie die ethylenisch ungesättigten Carbonsäuren und deren Anhydride, insbesondere Acrylsäure, Methacrylsäure, Maleinanhydrid, die vernetzenden Monomeren, besonders Acrylamid und Methylolacrylamid, und die vinylaromatischen Monomeren, wie Styrol,
- und die Acrylester, die einen Teil der Zusammensetzung von Homopolymeren und Copolymeren bilden, ausgewählt sind aus Alkylacrylaten und Alkylmethacrylaten, deren Alkyl-Rest ein C₁-C₁₈- und vorzugsweise ein C₂-C₈-Rest ist und gegebenenfalls eine funktionelle Gruppe, insbesondere eine Hydroxyl- oder Aminogruppe tragen kann,
- die Schaumstoffschicht zwischen die textile Trägerschicht und die Bindemittelschicht eingeschaltet ist,
**dadurch gekennzeichnet,** daß die Schaumstoffschicht einen Porengradienten von der textilen Trägerschicht bis zur Bindemittelschicht aufweist, d.h. Zellen aufweist, deren Zahl von der textilen Trägerschicht in dem Maß abnimmt, wie man sich der Bindemittelschicht nähert, um im Kontakt mit dieser Bindemittelschicht eine durchgehende geschlossene Oberfläche zu bilden.

2. Material nach Anspruch 1, **dadurch gekennzeichnet,** daß jede Schaumstoffschicht und jede Bindemittelschicht außer ihrem Polymerbestandteil Zusatzstoffe enthält, besonders Füllstoffe, Pigmente, Farbstoffe, Benetzungsmittel, Fungizide, Algizide und feuerhemmende Stoffe.

3. Material nach einem der Ansprüche 1 oder 2, **dadurch gekenn****zeichnet,** daß die Bindemittelschicht der mehrschichtigen Folie einige Gewichtsprozent, besonders 2 bis 5 % eines körnigen Füllstoffs, beispielsweise Mikrokugeln von Glas, Silikat oder Calciumcarbonat, mit einer Teilchengröße von etwa 150 µm bis 600 µm enthält, um der Oberfläche der Bindemittelschicht eine Mikrorauhigkeit zu verleihen.

4. Material nach einem dem Ansprüche 1 bis 3, **dadurch gekenn****zeichnet,** daß eine Randzone der textilen Trägerschicht, die sich längs einer Längskante der mehrschichtigen Folie erstreckt, durch eine Schicht eines wärmeaktivierbaren Klebstoffs von im wesentlichen gleicher Dicke ersetzt ist.

5. Verwendung des Materials nach einem der Ansprüche 1 bis 4 zur Abdichtung von Dach- oder Unterdacheindeckungen.

6. Verwendung nach Anspruch 5, wobei man eine Abdichtung von Dacheindeckungen unter Verwendung des Materials nach einem der Ansprüche 1 bis 4 herstellt.

## Claims

1. Prefabricated acrylic sealing material as a multilayer sheet, comprising a layer of a textile support, a layer of a foam of an acrylic polymer material and a layer of a binder of an acrylic polymer material, each layer being connected to at least one of the other two layers in such a way that the foam layer is always in contact with the textile support layer, in which:
- the thicknesses of the different layers of the multilayer sheet correspond to masses per unit area of said layers ranging from 30 to 300 g/m² for the textile support layer, from 10 to 100 g/m² for the foam layer and from 50 to 2,000 g/m² for the binder layer,
- the textile support layer consists of a woven or preferably non-woven cloth of natural or synthetic organic fibres, for example fibres of a polymer material such as polypropylene, polyethylene, polyamide and notably aromatic polyamide, polyester, vinyl polymer, or of inorganic fibres, for example glass fibres,
- the polymer material used for constituting the foam layer and the polymer material of the binder layer are each based upon at least one polymer chosen from among the homopolymers of acrylic esters, the copolymers of acrylic esters with one another and the copolymers of one or more acrylic esters with a smaller quantity of one or more ethylenically unsaturated monomers, such as ethylenically unsaturated carboxylic acids and their anhydrides, notably acrylic acid, methacrylic acid, maleic anhydride, the cross-linking monomers, notably acrylamide and methylolacrylamide, and the vinyl aromatic monomers such as styrene,
- and the acrylic esters forming part of the composition of the homopolymers and copolymers are chosen from among the alkyl acrylates and methacrylates, the alkyl radical of which is in C₁ to C₁₈ and preferably in C₂ to C₈ and may, possibly, carry a functional group, notably a hydroxyl group or amino group,
- the foam layer being inserted between the textile support layer and the binder layer,
characterized in that the foam layer has a cellular gradient from the textile support layer to the binder layer, that is to say has a number of cells that decreases from the textile support layer progressively towards the binder layer to arrive, at contact with said binder layer, at a continuous, closed surface.

2. Material according to Claim 1, characterized in that, in addition to its polymer component, each of the layers of foam and binder contains additives, notably fillers, pigments, colouring agents, wetting agents, fungicides, algicides and fireproofing agents.

3. Material according to one of Claims 1 or 2, characterized in that the binder layer of the multilayer sheet contains a few percent, notably from 2 to 5%, by weight of a granular filler, for example microspheres of glass or silicate, calcium carbonate, the grain size of which is approximately 150 µm to 600 µm, to give a surface microrugosity to the binder layer.

4. Material according to any one of Claims 1 to 3, characterized in that a marginal zone of the textile support layer extending along one longitudinal edge of the multilayer sheet is replaced by a layer, of substantially equal thickness, of a heat-activatable adhesive.

5. Application of the material according to any one of Claims 1 to 4 as sealing of roofing materials or under-roofing materials.

6. Application according to Claim 5, in which a sealing of roofing materials is achieved by using the material according to one of Claims 1 to 4.
